# EUROPÄISCHE PATENTSCHRIFT

(11) **EP 0 588 182 B1**
(45) Veröffentlichungstag und Bekanntmachung des Hinweises auf die Patenterteilung: **07.05.1997**
(21) Anmeldenummer: 93114133.7
(22) Anmeldetag: 03.09.1993
(51) Int. Cl.: G10K 11/16

(54) **Thermisch und akustisch isolierende Verbundbaukörper sowie Verfahren zu dessen Herstellung und Verwendung desselben**
Thermally and acoustically insulating composite element, manufacturing method thereof and its use
Elément composite pour isoler la température ou le son, son procédé de fabrication et l'utilisation

(30) Priorität: 18.09.1992 DE 9212607 U
(43) Veröffentlichungstag der Anmeldung: 23.03.1994
(73) Patentinhaber: M. Faist GmbH & Co. KG, 86381 Krumbach (DE)
(72) Erfinder: Lahner, Stefan, Dr., D-86381 Krumbach (DE); Roller, Manfred, D-89168 Niederstotzingen (DE)
(74) Vertreter: Müller, Hans-Jürgen, Dipl.-Ing.

(56) Entgegenhaltungen:
- WO-A-91/03578
- DE-C- 4 018 360
- US-A- 4 713 277
- PATENT ABSTRACTS OF JAPAN vol. 13 no. 529 (C-658) ,27.November 1989 & JP-A-01 215933 (AISIN TAKAOKA ) 29.August 1989,
- CHEMICAL ABSTRACTS, vol. 94, no. 8, 23.Februar 1981 Columbus, Ohio, US; abstract no. 51918, AGENCY OF INDUSTRIAL SCIENCES AND TECHNOLOGY, JAPAN 'Porous heat insulating materials'
- CHEMICAL ABSTRACTS, vol. 81, no. 14, 7.Oktober 1974 Columbus, Ohio, US; abstract no. 81627, AMATO, I. ET AL 'Alumina-aluminum phosphate composite insulator foamed in situ'

## Beschreibung

Die Erfindung bezieht sich auf einen thermisch und akustisch isolierenden Verbundkörper in Leichtbauweise unter Verwendung eines Schaumkörpers sowie auf ein Verfahren zu dessen Herstellung und dessen Verwendung.

Derartige Verbundkörper, deren Zellwände im wesentlichen aus Aluminium oder einer Aluminiumlegierung bestehen, sind bereits aus der DE-A-2 735 153 bekannt, sind jedoch nur akustisch wirksam. Sie haben die Aufgabe, einen möglichst großen Widerstand gegen das Hindurchtreten von Schallwellen von der einen auf die andere Seite des Bauelements zu bilden, was als "schalldämmend" bezeichnet wird. Darüber hinaus haben solche Verbundkörper gelegentlich auch die Aufgabe, schon die Entstehung von Schallwellen an der einen Seite des Bauelements zu dämpfen, also eine "schalldämpfende" Funktion zu erfüllen, wozu der Verbundkörper unmittelbar mit dem schallabgebenden Element, beispielsweise einem Karosserieblech, durch Andrücken, Kleben und Klippsen verbunden wird.

Auf einem anderen Gebiet, nämlich dem Herstellen von Stoßenergie absorbierenden Bauteilen von Fahrzeugen und von leichten Auftriebskörpern in beispielsweise der Luft- und Raumfahrt, ist es ferner bekannt (DE-B-4 018 360), Metallpulver aus inbesondere einer Aluminiumlegierung mit einem gasabspaltenden Treibmittelpulver, z.B. Titanhydrid, zu mischen und diese Mischung bei einer hohen Temperatur heiß zu kompaktieren, um einen Schaumkörper mit zumindest überwiegend geschlossenen Zellen herzustellen. Dabei ist auch ein nachträgliches Verformen, beispielsweise durch Kaltwalzen, bekannt.

Bei einem anderen bekannten (WO 91/03579) Schaumstoffherstellungsverfahren wird Metall, beispielsweise eine Aluminiumlegierung, mit Stabilisierungsteilchen aus beispielsweise Aluminiumoxid auf eine Temperatur oberhalb der Liquidustemperatur der Metallmatrix verschmolzen. Der Schaumstoff wird durch Erzeugen von Gasblasen in der Schmelze und durch Abkühlen hergestellt. Die Herstellungskosten solcher als akustisch absorbierende Paneele und thermisch isolierende Tafeln verwendbarer Schaumkörper sind jedoch verhältnismäßig groß.

Darüber hinaus ist es aus der DE-B-3 224 224 bekannt für beispielsweise Auspufftöpfe schalldämpfende Scheiben aus geschäumter Keramik zu verwenden, deren untereinander in Verbindung stehende Poren zur Aufnahme von Abgaskondensaten dienen. Keramisches Material ist jedoch verhältnismäßig starr und kann nach der Formgebung und Sinterung in seiner Form nicht mehr ohne weiteres geändert werden.

Ferner ist es bekannt (US-PS 4 713 277), in eine Aluminiumschmelze ein Verdickungsmittel unter Umrühren einzubringen. Dieses Verdickungsmittel (metallisches Calcium) dient zur Stabilisierung der Schmelzenviskosität. Nach Zugabe von Titanhydridpulver in die verhältnismäßig niedrigviskose Aluminiumschmelze wird unter weiterem Rühren eine innige Mischung erzielt. Nun wird das Rührgerät aus der Form genommen und diese wird mit einem Deckel fest verschlossen. Dann wird durch den Aufschäumprozeß ein Schaumstoffkörper gebildet, welcher im wesentlichen geschlossene Zellen aufweist. Die Hohlraumwände der geschlossenen Form definieren die Außenkonfiguration des Schaumstoffkörpers. Zylinderförmige Schaumstoffkörper dieser Art, die mit Durchgangslöchern versehen sind, werden als schalldämpfende Einsätze in Auspufftöpfen verwendet.

Die bisher für Schalldämmungszwecke primär verwendeten Bauelemente aus Schaumstoff weisen jedoch meistens Kunststoffe, wie Polyurethan, auf (DE-OS 27 35 153). Dabei stellen die Zellwände mehr oder weniger biegeweiche Häutchen dar. Für Spezialaufgaben ist es auch bekannt, offenzellige Schaumstrukturen mit solchen Schaumstrukturen zu verbinden, welche geschlossenzellig sind oder mit Füllstoffen gefüllt bzw. imprägniert werden. Die Herstellungskosten solcher Doppel-Strukturen sind verhältnismäßig hoch. Dies gilt auch für offenporigen Schaumstoffvlies (DE-PS 36 24 427). Darüber hinaus ergeben sich auch Probleme bei der Entsorgung nicht mehr benutzbarer Konstruktionen, welche mit solchen akustisch wirksamen Bauelementen ausgerüstet sind.

Ebenfalls bekannt sind thermisch isolierende Schichtstoffelemente (DE-A-38 21 468 und DE-U-92 03 734). Diese Schichtstoffelemente sind z.T. auch akustisch wirksam. Diese Bauelemente sind jeweils aus mehreren verschiedenen Schichten eines oder mehrerer Werkstoffe, also kompliziert, aufgebaut. Sie benötigen, da die nicht selbsttragend sind, zusätzlich eine Versteifung, meist in Form eines Aluminiumträgerblechs. Bei den Varianten, die aus unterschiedlichen Materialien aufgebaut sind, stellt sich zudem das Problem des Recyclings.

Der Erfindung liegt die Aufgabe zugrunde, den Verbundkörper der eingangs genannten Gattung dahingehend zu verbessern, daß er bei guter akustischer Wirksamkeit gleichzeitig gute Wärmeisolationseigenschaften aufweist, einfach herstellbar ist, Leichtbaumerkmale besitzt und gegenüber anderen Materialien Vorteile bei der Entsorgung bietet.

Die Erfindung ist im Anspruch 1 gekennzeichnet, und in Unteransprüchen sind weitere Ausbildungen derselben beansprucht. Im Anspruch 7 ist ein bevorzugtes Herstellungsverfahren beansprucht.

Auch anhand der Figurenbeschreibung werden bevorzugte Ausbildungsformen noch näher erläutert.

Bei dem erfindungsgemäßen akustisch wirksamen und thermisch isolierenden Verbundkörper ist der Schaumstoffkörper in besonderer Weise ausgebildet. Aus einem Werkstück, das eine kompaktierte Mischung aus pulverförmigem Aluminium bzw. einer pulverförmigen Aluminiumlegierung einerseits und pulverförmigem Bläh- bzw. Treibmittel andererseits sowie bedarfsweise pulverförmigen Aluminiumoxidverbindungen aufweist, wird durch Verformen und Erwärmen der Schaumstoffkörper gebildet. Das Werkstück kann beispielsweise nach dem in der DE-PS 40 18 360 beschriebenen Verfahren hergestellt werden und es hat sich gezeigt, daß die Anwendung jenes Verfahrens, d.h. die Umgehung des in der US-PS 4 713 277 beschriebenen Verfahrens, zu wesentlichen Vorteilen bei der Herstellung akustisch wirksamer Bauelemente führt. Abgesehen davon, daß das separate Herstellen einer Aluminiumschmelze, welche nur schwierig zu stabilisieren ist, vor dem Zugeben von Blähmittel vermieden wird, wird die einfache Herstellung beliebiger Formteile beim Anwender selbst möglich, sofern ein derartiges aus Aluminiumpulver und Blähmittelpulver und u.U. aluminiumoxidhaltigem Füllstoff gepreßtes Werkstück als Ausgangsmaterial verwendet wird.

Dieses kompaktierte Werkstück wird beispielsweise in eine Form eingelegt, deren Hohlraumwände die Außenkonturen des fertigen Schaumstoffkörpers bestimmt. Die Form kann jedoch aus so ausgebildet sein, daß die Oberseite offen ist. Durch Erhitzen wird das Aluminiumpulver aufgeschmolzen und wird für die Abgabe von Bläh- bzw. Treibgas beim Zersetzen des Bläh- bzw. Treibmittels gesorgt, das die Aluminiumschmelze in eine Schaumstoffstruktur mit bevorzugt im wesentlichen geschlossenen Zellen umformt. Bei der offen gestalteten Formvariante wird damit die Möglichkeit zum freien Aufschäumen gegeben. Durch nachträgliches Stauchen frei, ohne Dickenbegrenzung, aufgeschäumter Werkstücke werden die normal relativ runden bis polygonalen Schaumporen mit zunehmendem Stauchungsgrad abgeflacht und ellipsoidartig eingeformt bzw. falten sich die Zellstege senkrecht zur Stauchrichtung ein. Dies führt zu einem anisotropen Wärmeleitungsverhalten, das zu einer Verringerung der Wärmeleitung in Werkstückdickenrichtung und einer leicht erhöhten Wärmeleitung in Werkstückebenenrichtung führt, d.h. eine höhere Wärmedämmung des Werkstücks bewirkt.

Darüber hinaus ist es auch möglich, ein solches beispielsweise mattenförmiges gepreßtes Werkstück aus der Aluminium-Blähmittelpulver-Mischung in Hohlräume zwischen Bauteilen einzulegen und das Werkstück zu erwärmen, so daß es sich zwischen den gegenüberliegenden Wänden der Bauteile aufbläht und den Zwischenraum im wesentlichen vollständig ausfüllt. Außer der akustisch wirksamen schalldämpfenden Aufgabe wirkt ein solches Bauelement gleichzeitig als Vibrationen der anliegenden Bauteile dämmendes und die Gesamtkonstruktion auch versteifendes Aggregat.

Die Erfindung bietet daher eine einfache Möglichkeit, Verbundkörper mit sowohl mechanischen als auch akustisch dämpfenden bzw. dämmenden Funktionen zu bilden. Gleichzeitig begünstigt der erfindungsgemäße Verbundkörper die Entsorgung, da es leicht ohne Bildung schädlicher und die Umwelt verseuchender Gase und Dämpfe im üblichen Metalltrenn- und Aufbereitungsverfahren von anderen Werkstoffen des Gesamtaggregats trennbar und der Wiederverwendung zuführbar ist. Es können daher auch recycelbare Aluminiumwerkstoffe zur Herstellung des kompaktierten Werkstücks und daher des Schallwellen dämpfenden bzw. dämmenden und wärmedämmenden Bauelements verwendet werden.

Eine Schwärzung des erzeugten Werkstücks auf einer Seite führt zu einer deutlichen Erhöhung des Emissionskoeffizienten und somit zu einer Erhöhung der Wärmedämmung.

Bei dem erfindungsgemäßen Verfahren nach Anspruch 7 empfiehlt es sich, pulverförmiges Aluminium in großem Überschuß über die Anteile des Blähmittelpulvers anzuwenden und zwar in einem verhältnis zwischen 10:1 und 1000:1. Dabei ist es zweckmäßig, zusätzlich aluminiumoxydhaltige Verbindungen in Anteilen von 0-30% (bezogen auf die Gesamtpulvermenge) zuzugeben. In allen Fällen sollte das Treibmittel, als auch andere Bestandteile weitgehend homogen im Aluminiumpulver verteilt sein, sofern nicht bestimmte Bereiche des Werkstücks aus der Pulvermischung bei Anwendung von Wärme weniger stark aufschäumen sollen. Die Pulvermischung wird unter einem Druck von zweckmäßigerweise zwischen 10 und 500 MPa zu dem Werkstück kompaktiert. Zum Erwärmen und Aufschäumen sollten Temperaturen im Bereich zwischen 400 und 900 °C angewendet werden.

Das erfindungsgemäße Bauelement kann auch nach dem Aufschäumen noch zusätzlich kaltverformt werden, um es an bestimmte Raumerfordernisse noch besser anzupassen.

Besonders bevorzugt verwendet wird das erfindungsgemäße Bauelement bei Kraftfahrzeugen und Maschinenanlagen und zwar als schalldämmende Trennwand und/oder schalldämpfende Abdeckung von vibrierenden Wandteilen und/oder schalldämmende Wärmeisolation des gesamten Abgasstranges.

Es hat sich gezeigt, daß Bauelemente mit aus Aluminium oder Aluminiumlegierungen bestehenden Zellwänden der den Schaumstoff bildenden aufgeschäumten Zellen ein Multifunktions-Strukturbauteil bilden, das nicht nur den Wünschen einer akustisch guten Wirksamkeit entspricht, sondern auch die oben genannte Aufgabe löst und darüber hinaus weitere Vorteile mit sich bringt: Abgesehen von der einfachen Herstellbarkeit durch Aufschäumen von insbesondere Aluminiumpulver und einem gasabspaltenden Treibmittelpulver unter ausreichender Erwärmung insbesondere unmittelbar in der Hohlform, welche den äußeren Konturen des Bauelements entspricht, ist die Aluminiumstruktur formstabil und daher selbsttragend, gegenüber Kompaktaluminium aber auch wesentlich besser thermisch isolierend. Das Gesamtgewicht ist im Ausmaß der Hohlraumbildung verhältnismäig niedrig. Die Entsorgung kann zusammen mit den anderen Metallbauteilen aus insbesondere Aluminium ohne Trennen erfolgen. Insbesondere bei der Anwendung im Automobilbau wird das sehr kostspielige Absondern von Kunststoffteilen vermieden. Ein einfaches Recyclingverfahren ist die Folge.

Ein Ausführungsbeispiel der Erfindung wird anhand der Zeichnung erläutert. Dabei zeigen:
- Figur 1: einen schematischen Querschnitt durch ein erfindungsgemäßes Bauteil;
- Figur 2: einen vergrößerten Ausschnitt aus dem rechten oberen Bereich von Figur 1;
- Figur 3: einen noch weiter vergrößerten schematischen Aufriß aus einem Teil des Bauelements und
- Figur 4: schematisch die Stufen des Herstellungsverfahrens.

In Figur 1 ist schematisch im Querschnitt ein Teil einer Art "Vorsatzschale" dargestellt, welche mit ihrer gewölbten Außenseite 2 innerhalb eines Kraftfahrzeugs dem Fahrgastraum zugewandt ist. Das Bauelement besteht aus einer Fülle von hohlen Zellen 3, deren Zellwände 3a etwa gemäß Figur 3 aus Aluminium bestehen. Während die dem Fahrgastraum zugewandte Oberfläche 2 eine im wesentlichen geschlossene, nicht poröse dünne Aluminiumhaut aufweist, die sich bis zu dem Randteil 5 hinzieht, kann dem schallerzeugenden Motorraum die offenzellige Innenseite 1 zugewandt sein, so daß der Schall in die Zellen 3 bzw. in Zwischenräume 3c zwischen benachbarten Zellen 3 eindringen kann. Der eigensteife Schaumstoffkörper 8 aus den hohlen Zellen absorbiert einen Teil der Schallwellen, die durch die Durchbrechungen 3b in den Zellwänden 3a und/oder in die Zwischenräume 3c zwischen benachbarten Zellen 3 eindringen, welche nicht wie an der Verbindungsstelle 3c von aneinanderliegenden Zellen 3 bei der bei der Schaumbildung angewendeten Hitze zusammenfritten und/oder verschmelzen. Die Aluminiumhaut 4 und der Randteil 5 des Bauelements sind beispielsweise durch Verschmelzen oder Verfritten der Zellwände 3a gebildet.

Um ausladenden Konturen auszuweichen bzw. Abstützelemente aufzunehmen, ist das Bauelement nach dem Ausführungsbeipiel von Figur 1 an der Innenseite 1 mit Aussparungen 6 versehen; zu diesem Zweck weist das Bauelement an dieser Stelle eine Zone B geringerer Dicke als in den anderen Zonen A auf.

Die Mindestdicke des Bauelements sollte 2 mm betragen; so beträgt die Schichtdicke des Randteils 5 des Bauelements von Figuren 1 und 2 etwa 3 mm, während die Schichtdicke in den Zonen A in der Größenordnung von cm liegt. Die Verteilung der Schichtdicken, Zellen- und Hohlraumgrößen und Zellwanddicken hängt von den Funktionen der Schallabsorption ab. Vielfach empfiehlt es sich, Zonen sehr guter Schallabsorption mit Zonen per se weniger guter Schallabsorption abwechseln zu lassen, wodurch ganz bestimmte Überlagungsfunktionen gebildet werden können.

Gemäß Figur 4 wird ausgehend von Aluminiumpulver 9 einerseits und Titanhydridpulver 10 andererseits und gegebenenfalls pulverförmigem Aluminiumoxid 11 in einem Mischverfahren eine homogene Mischung dieser beiden bzw. drei Pulver hergestellt. Dabei werden etwa 100 gr Aluiminiumpulver 0,5 gr Titanhydridpulver und 25 gr Aluminiumoxid zugesetzt.

Nach dem guten Vermischen der Pulver 9, 10 und eventuell 11 wird das Gemisch in einer Kompaktierungsstufe unter einem Druck von beispielsweise 50 MPa zu dem in Figur 4 schematisch im Querschnitt dargestellten Werkstück 7 zusammengepreßt. Dieses kann im Vergleich zur Schichtdicke verhältnismäßig große Abmessungen aufweisen und mattenartig oder profilförmig ausgebildet sein.

Nun kann das Werkstück 7 wie jedes andere Werkstück aus normalem Aluminium bzw. Aluminiumlegierung ohne Zusätze mit bekannten Bearbeitungsmethoden, wie z.B. Biegen, Fräsen, Schneiden, Bohren, Stanzen, Strangpressen, in jede beliebige zwei- bzw. dreidimensionale Form 7a gebracht werden.

Schließlich wird das Werkstück 7 in einer Erwärmungs- und Verformungsstufe beispielsweise innerhalb einer Hohlform zu dem in Figur 4 schematisch im Querschnitt dargestellten Schaumstoffkörper 8 aufgeschäumt, der eine im wesentlichen offenzellige Schaumstoffstruktur der Zellen 3 aufweist, außen aber mit einer dünnen Haut 4 überzogen sein kann, ohne daß hierdurch die akustische Wirksamkeit wesentlich beeinträchtigt wird. Diese Eigenschaft ist sehr überraschend, da anzunehmen war, daß der Schaumstoffkörper 8 Durchbrechungen aufweisen müßte. Bei diesem Beispiel reicht zum Erwärmen eine Temperatur von 750 C aus, um einen Schaumstoffkörper 8 mit einer durchschnittlichen Porosität von etwa 80% und einer durchschnittlichen Zellengröße von etwa 0,8 mm zu bilden.

## Patentansprüche

1. Thermisch und akustisch isolierender Verbundkörper in Leichtbauweise unter Verwendung eines Schaumstoffkörpers (8), gebildet aus einem durch Erwärmen verformten Werkstück (7), das eine kompaktierte Mischung aus pulverförmigem Aluminium bzw. Aluminiumlegierung (9) und pulverförmigem Bläh- und Treibmittel (10) und bedarfsweise pulverförmige Aluminiumoxidverbindung (11) aufweist, und mit einer durchschnittlichen Porosität zwischen 60 und 90%.

2. Verbundkörper nach Anspruch 1,
**dadurch gekennzeichnet,**
daß eine Vielzahl der Zellen (3) des Schaumstoffkörpers (8) offenzellig ist.

3. Verbundkörper nach Anspruch 1 oder 2,
**dadurch gekennzeichnet,**
daß ein Teil der Oberfläche (2) des Schaumstoffkörpers (8) mit einer im wesentlichen geschlossenen, nicht porösen dünnen Aluminiumhaut (4) überzogen ist.

4. Verbundkörper nach einem der vorhergehenden Ansprüche,
**dadurch gekennzeichnet,**
daß der Schaumstoffkörper (8) Zonen (A) größerer Dicke und andere Zonen (B) geringerer Dicke aufweist.

5. Verbundkörper nach einem der vorhergehenden Ansprüche,
**dadurch gekennzeichnet,**
daß der Schaumstoffkörper (8) eine durchschnittliche Poren-bzw. Zellengröße zwischen 0,1 und 1,5 mm und/oder eine Dichte zwischen 0,3 und 2,0 g/cm³ aufweist.

6. Verbundkörper nach einem der vorhergehenden Ansprüche,
**dadurch gekennzeichnet,**
daß der Schaumstoffkörper (8) auf einer Seite geschwärzt ist.

7. Verfahren zur Herstellung eines Schaumstoffkörpers (8), bei dem das Pulver (9), das Aluminium oder eine Aluminiumlegierung aufweist, mit einem Pulver (10) eines Treibmittels im Verhältnis zwischen 10:1 und 1000:1 (Al-Pulver zu Treibmittelpulver) zu einer im wesentlichen homogen verteilten Mischung gemischt und durch Pressen unter einem Druck zwischen 10 und 500 MPa zu dem Werkstück (7) kompaktiert und danach zu einem Schaumkörper (8) mit offenen Zellen mindestens an einer Seite durch Erwärmen zwischen 400 und 900° C aufgeschäumt wird,
**dadurch gekennzeichnet,**
daß das Aluminium oder eine Aluminiumlegierung aufweisende Pulver (9) und das Treibmittelpulver (10) mit einem Aluminiumoxid aufweisenden Pulver (11), dieses in einem Anteil von bis zu 30% an der Gesamtpulvermischung, gemischt und das Erwärmen derart gesteuert werden, daß sich eine durchschnittliche Porosität zwischen 60 und 90% des thermisch und akustisch isolierenden Schaumstoffkörpers (8) ergibt.

8. Verfahren nach Anspruch 7,
**dadurch gekennzeichnet,**
daß das Werkstück (7 oder 7a) in einer im wesentlichen geschlossenen Form so erwärmt wird, daß es diese beim Aufschäumen vollständig ausfüllt und sich in die Form eines Schaumstoffkörpers (8) verformt, wobei es nicht zwingend notwendig ist, daß das Werkstück (7a) in seiner Form der Form des endgültigen Schaumstoffkörpers (8) vor dem Aufschäumen angepaßt werden muß.

9. Verfahren nach Anspruch 7,
**dadurch gekennzeichnet,**
daß das Werkstück (7 oder 7a) frei aufgeschäumt und anschließend mehr oder weniger stark gestaucht und somit auf Endstärke gebracht wird.

10. Verfahren nach einem der Ansprüche 7 bis 9,
**dadurch gekennzeichnet,**
daß der Schaumstoffkörper (8) zusätzlich kaltverformt wird.

11. Verfahren nach einem der Ansprüche 7 bis 10,
**dadurch gekennzeichnet,**
daß das Werkstück durch Graphitierung einseitig geschwärzt wird.

12. Verwendung eines Bauelements nach einem der Ansprüche 1 bis 6 als schalldämmendes Bauteil, beispielsweise Trennwand, in Kraftfahrzeugen, Flugzeugen, Schiffen oder Maschinenanlagen.

13. Verwendung eines Bauelements nach einem der Ansprüche 1 bis 6 als schalldämpfende Abdeckung von vibrierenden Wandteilen in Kraftfahrzeugen, Flugzeugen, Schiffen oder Maschinenanlagen.

14. Verwendung eines Bauelements nach einem der Ansprüche 1 bis 6 als wärmeisolierendes Bauteil in Kraftfahrzeugen, Flugzeugen, Schiffen oder Maschinenanlagen.

15. Verwendung eines Bauelements nach einem der Ansprüche 1 bis 6 als schalldämmendes bzw. schalldämpfendes u n d wärmeisolierendes Bauteil in Kraftfahrzeugen, Flugzeugen, Schiffen oder Maschinenanlagen.

16. Verwendung eines Bauelements nach einem der Ansprüche 1 bis 6 als ein selbsttragendes Strukturbauteil in Kraftfahrzeugen, Flugzeugen, Schiffen oder Maschinenanlagen.

## Claims

1. A thermally and acoustically insulating composite body in light-weight construction, using a body (8) of foamed material, formed from a workpiece (7) being deformed via heating and comprising a compacted mixture of powdery aluminium or, respectively, an aluminium ally (9) and a powdery blowing or expanding agent (10) and optionally a powdery aluminium oxide compound (11), and comprising an average porosity of 60 to 90%.

2. A composite body according to claim 1,
**characterised in**
that a plurality of the cells (3) of the foamed body (8) is open-cellular.

3. A composite body according to claim 1 or 2,
**characterised in**
that part of the surface (2) of the foamed body (8) is coated with a substantially closed, non-porous, thin aluminium skin (4).

4. A composite body according to any of the preceding claim,
**characterised in**
that the foamed body (8) comprises zones (A) of larger thickness and other zones (B) of lesser thickness.

5. A composite body according to any of the preceding claims,
**characterised in**
that the foamed body (8) comprises an average pore or, respectively, cells size between 0.1 and 1.5 mm and/or a density between 0.3 and 2.0 g/cm³.

6. A composite body according to any of the preceding claims,
**characterised in**
that the foamed body (8) is blackened on one side.

7. A method for manufacturing a foamed body (8), wherein the powder (9) comprising aluminium or an alluminium alloy is mixed with a powder (10) of an expanding agent at a ratio between 10:1 and 1000:1 (Al powder:expanding agent powder) to form a substantially homogeneously distributed mixture and compacted via pressing under a pressure between 10 and 500 MPa to form the workpiece (7) and is subsequently foamed into an open-cell foamed body (8), at least on one side, via heating between 400 and 900°C,
**characterised in**
that the powder (9) comprising aluminium or an aluminium alloy and the expanding agent powder (10) is mixed with a powder (11) comprising aluminium oxide, that this is mixed at a proportion of up to 30% of the total powder mixture, and that heating is controlled such that there results an average porosity between 60 and 90% for the thermally and acoustically insulating foamed body (8).

8. A method according to claim 7,
**characterised in**
that the workpiece (7 or 7a) is heated in a substantially closed mould such that it completely fills the mould during foaming and deforms into the mould of a foamed body (8), while it is not absolutely necessary that the workpiece (7a) be adapted, in its mould, to the shape of the final foamed body (8) before foaming.

9. A method according to claim 7,
**characterised in**
that the workpiece (7 or 7a) is freely foamed and subsequently upset more or less strongly and thus is brought to the final thickness.

10. A method according to any of claims 7 to 9,
**characterised in**
that the foamed body (8) is further cold-formed.

11. A method according to any of claims 7 to 10,
**characterised in**
that the workpiece is blackened on one side via graphitizing.

12. Use of a structural element according to any of claims 1 to 6 as a sound-insulating component such as a partition wall, for instance, in motor vehicles, aircraft, ships or machine systems.

13. Use of a structural element according to any of claims 1 to 6 as a sound-absorbing cover for vibrating wall portions in motor vehicles, aircraft, ships or machine systems.

14. Use of a structural element according to any of claims 1 to 6 as a heat-insulating component in motor vehicles, aircraft, ships or machine systems.

15. Use of a structural element according to any of claims 1 to 6 as a sound-insulating or, respectively, sound-absorbing a n d heat-insulating component in motor vehicles, aircraft, ships or machine systems.

16. Use of a structural element according to any of claims 1 to 6 as a self-supporting structural element in motor vehicles, aircraft, ships or machine systems.

## Revendications

1. Corps composite, isolant thermiquement et acoustiquement, en construction légère, par utilisation d'un corps en mousse (8), formé à partir d'une pièce d'oeuvre (7), déformée par chauffage, qui présente un mélange compacté d'aluminium pulvérulent ou d'alliage d'aluminium (9) et d'agent gonflant et d'agent moussant (10) pulvérulent et au besoin de composé d'oxyde d'aluminium (11) pulvérulent, et avec une porosité moyenne comprise entre 60 et 90 %.

2. Corps composite selon la revendication 1, caractérisé en ce qu'un grand nombre des cellules (3) du corps en mousse (8) est ouvert.

3. Corps composite selon la revendication 1 ou 2, caractérisé en ce qu'une partie de la surface (2) du corps en mousse (8) est recouverte d'une mince pellicule d'aluminium (4) non poreuse, sensiblement fermée.

4. Corps composite selon l'une des revendications précédentes, caractérisé en ce que le corps en mousse (8) présente des zones (A) de plus grande épaisseur et d'autres zones (B) de moindre épaisseur.

5. Corps composite selon l'une des revendications précédentes, caractérisé en ce que le corps en mousse (8) présente une grosseur de pore ou une grosseur de cellule moyenne entre 0,1 et 1,5 mm et/ou une densité comprise entre 0,3 et 2,0 g/cm³.

6. Corps composite selon l'une des revendications précédentes, caractérisé en ce que le corps en mousse (8) est noirci sur une face.

7. Procédé de fabrication d'un corps en mousse (8), dans lequel la poudre (9) présente de l'aluminium ou un alliage d'aluminium, avec une poudre (10) d'un agent moussant dans un rapport compris entre 10 : 1 et 1 000 : 1 (poudre d'aluminium par rapport à la poudre d'agent moussant) mélangée en un mélange réparti de façon sensiblement homogène et compactée pour donner la pièce d'oeuvre (7), par pressage, sous une pression comprise entre 10 et 500 MPa et expansée ensuite en un corps en mousse (8) avec cellules ouvertes, au moins sur une face, par chauffage entre 400 et 900 °C, caractérisé en ce que la poudre (9) présentant l'aluminium ou un alliage d'aluminium et la poudre d'agent moussant (10) avec une poudre (11) présentant de l'oxyde d'aluminium, celle-ci dans une proportion pouvant aller jusqu'à 30 % du mélange de poudre totale, sont mélangées et le chauffage est conduit de manière qu'il en résulte une porosité moyenne comprise entre 60 et 90 % du corps en mousse (8) isolant thermiquement et acoustiquement.

8. Corps composite selon la revendication 7, caractérisé en ce que la pièce d'oeuvre (7 ou 7a) est chauffée, dans une forme sensiblement fermée, de manière qu'elle remplisse totalement celle-ci lors de l'expansion et se déforme dans la forme d'un corps en mousse (8), tout en n'étant pas absolument nécessaire que la pièce d'oeuvre (7a) doive être adaptée dans sa forme à la forme du corps en mousse (8) définitif, avant l'expansion.

9. Corps composite selon la revendication 7, caractérisé en ce que la pièce d'oeuvre (7 ou 7a) est librement expansée puis est plus ou moins fortement comprimée et amenée ainsi à l'épaisseur définitive.

10. Corps composite selon l'une des revendications 7 à 9, caractérisé en ce que le corps en mousse (8) est en supplément déformé à froid.

11. Procédé selon l'une des revendications 7 à 10, caractérisé en ce que la pièce d'oeuvre est noircie sur une face par graphitage.

12. Utilisation d'un élément de construction selon l'une des revendications 1 à 6 en tant qu'élément de construction d'isolation phonique, par exemple cloison, dans des véhicules automobiles, des avions, des bateaux ou des installations motrices.

13. Utilisation d'un élément de construction selon l'une des revendications 1 à 6 en tant que couverture d'isolation phonique de parties de paroi vibrantes dans des véhicules automobiles, des avions, des bateaux ou des installations motrices.

14. Utilisation d'un élément de construction selon l'une des revendications 1 à 6 en tant qu'élément de construction d'isolation thermique dans des véhicules automobiles, des avions, des bateaux ou des installations motrices.

15. Utilisation d'un élément de construction selon l'une des revendications 1 à 6 en tant qu'élément de construction d'isolation ou d'amortissement du bruit et d'isolation thermique dans des véhicules automobiles, des avions, des bateaux ou des installations motrices.

16. Utilisation d'un élément de construction selon l'une des revendications 1 à 6 en tant qu'élément de construction structurel autoporteur dans des véhicules automobiles, des avions, des bateaux ou des installations motrices.
